# EUROPÄISCHE PATENTANMELDUNG

(11) **EP 2 573 198 A1**
(43) Veröffentlichungstag der Anmeldung: **27.03.2013**
(21) Anmeldenummer: 12006507.3
(22) Anmeldetag: 17.09.2012
(51) Int. Cl.: C22C 9/04, C22C 9/05

(54) **Kupferwerkstoff für die Herstellung eines silberfarbigen Produktes mit einer antimikrobiellen Oberfläche**

(30) Priorität: 22.09.2011 DE 102011113861; 27.07.2012 DE 102012014851
(71) Anmelder: KME Germany GmbH & Co. KG, 49074 Osnabrück (DE)
(72) Erfinder: Hemschemeier, Hans-Jürgen, 49086 Osnabrück (DE); Krause, Andreas, Dr., 49078 Osnabrück (DE); Rode, Dirk, Dr., 49088 Osnabrück (DE)

(57) **Zusammenfassung**

Kupferwerkstoff mit einer unter Einfluss von Hautkontakt und/oder Feuchtigkeit hohen Beständigkeit gegenüber Verfärbung seiner silbernen Farbe zur Herstellung eines silberfarbigen Produktes mit einer antimikrobiellen Oberfläche, insbesondere mit einer antimikrobiellen Berührungsoberfläche, welches nicht dafür vorgesehen ist, am menschlichen Körper getragen zu werden, bestehend aus einer Legierung mit Anteilen in Gewichts-% an Kupfer (Cu) von größer gleich (≥) 60,0 %, Zink (Zn) von 10,0 % bis 27,5 % sowie Mangan (Mn) von 1,0 % bis 20,0 %. Erfindungsgemäß beträgt das Verhältnis von Zink (Zn) zu Mangan (Mn) von 1 : 1 bis 8 : 1, wobei die weiteren Bestandteile der Legierung in Gewichts-% in Abhängigkeit vom Gehalt an Nickel (Ni) beispielsweise der folgenden Gruppe zuzüglich eines Rests aus erschmelzungsbedingten Verunreinigungen entsprechen: Nickel (Ni) von 0,1 % bis kleiner (<) 0,5 %, Zink (Zn) von 16,0 % bis 25,0 %, Mangan (Mn) von größer (>) 11,0 % bis 20,0 %, Aluminium (Al) von größer (>) 1,0 % bis 3,5 % sowie Zinn (Sn) kleiner gleich (≤) 0,04 %.

## Beschreibung

Die Erfindung betrifft einen Kupferwerkstoff mit einer unter Einfluss von Hautkontakt und/oder Feuchtigkeit hohen Beständigkeit gegenüber Verfärbung seiner silbernen Farbe zur Herstellung eines silberfarbigen Produktes mit einer antimikrobiellen Oberfläche, insbesondere mit einer antimikrobiellen Berührungsoberfläche, gemäß den Merkmalen im Oberbegriff von Patentanspruch 1.

Kupfer gilt als das erste bewusst genutzte und im weiteren Verlauf gezielt legierte Metall. Neben seiner hohen Korrosionsbeständigkeit findet in den letzten Jahren insbesondere dessen antimikrobielle Wirkung große Beachtung. Auf Grund der stetig zunehmenden Zahl Antibiotika-resistenter Keime, kommen daher beispielsweise im Bereich stark frequentierter Berührungsflächen vermehrt Werkstoffe aus einer Kupferlegierung zum Einsatz.

Hierfür grundlegende Untersuchungen haben gezeigt, dass 99,9 % der auf eine Kupferoberfläche aufgebrachten Bakterien in einer Zeitspanne von wenigen Minuten bis zwei Stunden eliminiert werden. Im Vergleich erzielten die gleichen Keime auf Edelstahl eine Überlebensdauer von bis zu drei Tagen. Die nachgewiesene antimikrobielle Wirkung von Kupfer lässt sich auf Bauteile wie beispielsweise Türgriffe übertragen, um die beim zwangsläufigen Hautkontakt erfolgende Weitergabe von Keimen zu unterbinden oder zumindest zu verringern.

Um trotz zumindest oberflächlicher Anordnung der Kupferlegierung keine typisch rötliche, sondern gewohnt silberne Färbung derartiger Produkte zu erhalten, sind im Stand der Technik mehrere silberfarbige, antimikrobielle Kupfer-Legierungenbekannt.

Die EP 0 685 564 B1 offenbart eine Kupfer-basierte weiße Metalllegierung, deren Zusammensetzung in Gewichts-% aus 50,0 % bis 70,0 % Kupfer (Cu), 8,0 % bis 25,0 % Mangan (Mn), 0,05 % bis 1,0 % Zinn (Sn) sowie 0,2 % bis 0,4 % Aluminium (Al) und einem Rest aus Zink (Zn) besteht, wobei der Anteil an Zink (Zn) in keinem Fall mehr als 39,0 % der Legierung beträgt.

Aus der EP 0 678 586 B1 ist eine Kupfer-Mangan-Zink-Aluminium-Legierung bekannt, welche jeweils in Gewichts-% aus einer Legierung mit 10,0 % bis 20,0 % Mangan (Mn), 5,0 % bis 15,0 % Zink (Zn) sowie 0,5 % bis 2,5 % Aluminium (Al) und neben üblichen Verunreinigungen einem Rest aus Kupfer (Cu) besteht. Wahlweise können hierbei auch maximal 5,0 Gewichts-% Nickel (Ni) sowie maximal 5,0 Gewichts-% Zinn (Sn) enthalten sein.

Aus der US 2010/0061884 A1 geht eine antimikrobielle Kupferlegierung mit silberner Färbung hervor, welche eine Legierung in Gewichts-% aus 4,0 % bis 17,0 % Mangan (Mn), 6,0 % bis 25,0 % Zink (Zn) sowie einem Anteil an Nickel (Ni) von 0,1 % bis 3,5 % aufweist. Neben einem Rest aus Kupfer (Cu) kann ferner ein Anteil an Aluminium (Al) von maximal 1,0 Gewichts-% enthalten sein.

Die jeweiligen Kupfer-Legierungen ermöglichen grundsätzlich die Herstellung von Produkten mit einer antimikrobiellen Oberfläche, welche eine silberfarbige Färbung aufweist. Die antimikrobielle Wirkung von Kupfer und Kupferlegierungen basiert darauf, dassKupfer-lonen an der Oberfläche abgegeben werden können. Weiterhin zeigen aus Kupfer oder Kupferlegierungen gefertigte Produkte insbesondere bei Hautkontakt und/oder unter Einfluss von Feuchtigkeit mitunter starke und zumeist unansehnliche Farbveränderungen, die darauf beruhen, dass an der Oberfläche Reaktionen der Umgebung mit dem Grundmetall stattfinden. Hierdurch können optisch störende Reaktionsprodukte entstehen, beispielsweise dunkelfarbige Mangan-Verbindungen bei Mangan-haltigen Kupfer-Legierungen. So ist die Ausbildung einer Anlaufschicht im Kontaktbereich zur Umgebungsluft bekannt, welche sich insbesondere bei Kupfer-Legierungen mit 10,0 und mehr Gewichts-% an Mangan als unansehnliche schwarz-braune Fläche oder Fleck ausbildet.

Der Erfindung liegt somit, ausgehend vom Stand der Technik, die Aufgabe zu Grunde, silberfarbene Kupfer-Legierungen dahingehend zu verbessern, dass deren ästhetische Anmutung auch bei Ausbildung einer oberflächlichen Anlaufschicht im Kontaktbereich zur Umgebungsluft verbessert ist.

Die Lösung dieser Aufgabe besteht nach der Erfindung in einem Kupferwerkstoff mit den Merkmalen von Patentanspruch 1.

Hiernach wird ein Kupferwerkstoff mit einer unter Einfluss von Hautkontakt und/oder Feuchtigkeit hohen Beständigkeit gegenüber Verfärbung seiner silbernen Farbe zur Herstellung eines süberfarbigen Produktes mit einer antimikrobiellen Oberfläche aufgezeigt, welcher nicht dafür vorgesehen ist, am menschlichen Körper getragen zu werden, aus einer Legierung mit Anteilen an:
- Kupfer (Cu) größer gleich (≥) 60,0 Gewichts-%,
- Zink (Zn) von 10,0 bis 27,5 Gewichts-% sowie
- Mangan (Mn) von 1,0 bis 20,0 Gewichts-%.

Der Kupferwerkstoff dient insbesondere für die Herstellung eines silberfarbigen Produktes mit einer antimikrobiellen Berührungsoberfläche.

Erfindungsgemäß beträgt das Verhältnis von Zink (Zn) zu Mangan (Mn) von 1 :1 bis 8:1. Die weiteren Bestandteile der Legierung entsprechen in Abhängigkeit vom Gehalt an Nickel (Ni) einer der folgenden Gruppen a), b), c) oder d) jeweils zuzüglich eines Rests aus erschmelzungsbedingten Verunreinigungen:
a) Nickel (Ni) von 0,1 bis kleiner (<) 0,5 Gewichts-%,
   Zink (Zn) von 16,0 bis 25,0 Gewichts-%,
   Mangan (Mn) von größer (>) 11,0 bis 20,0 Gewichts-%,
   Aluminium (Al) von größer (>) 1,0 bis 3,5 Gewichts-% sowie
   Zinn (Sn) von kleiner gleich (≤) 0,04 Gewichts-%.
b) Nickel (Ni) von 0,5 bis 6,0 Gewichts-%,
   Zink (Zn) von 16,0 bis 25,0 Gewichts-%,
   Mangan (Mn) von 11,0 bis 20,0 Gewichts-% sowie
   Aluminium (Al) von größer (>) 1,0 bis 3,5 Gewichts-%.
c) Nickel (Ni) größer (>) 6,0 bis 10,0 Gewichts-%,
   Zink (Zn) von 10,0 bis 15,0 Gewichts-%,
   Mangan (Mn) von 5,0 bis 10,0 Gewichts-% sowie
   Aluminium (Al) von kleiner gleich (≤) 2,0 Gewichts-%.
d) Nickel (Ni) größer (>) 10,0 bis 25,0 Gewichts-%,
   Zink (Zn) von 10,0 bis 27,5 Gewichts-%,
   Mangan (Mn) von 1,0 bis 3,5 Gewichts-% sowie
   Aluminium (Al) von kleiner gleich (≤) 1,5 Gewichts-%.

Der besondere Vorteil liegt darin begründet, dass es vorliegend gelungen ist, eine Kupferlegierung derart zu gestalten, dass diese weiterhin die Fähigkeit besitzt, mit der Umgebung in Wechselwirkung zu treten und Kupfer-lonen abzugeben, so dass eine animikrobielle Wirkung entsteht. Gleichzeitig ist es aber auch gelungen, eine Mangan haltige Kupfer-Legierung derart zu gestalten, dass die Reaktionsprodukte in den Anlaufschichten den optischen Eindruck nicht mehr oder nur noch geringfügig beeinträchtigen. Die erfindungsgemäßen Werkstoffe weisen also trotz Ausbildung einer Anlaufschicht eine hohe Beständigkeit gegenüber den ansonsten auftretenden optischen Farbveränderungen auf. Hierdurch ist es möglich, Produkte aus einer Kupferlegierung mit antimikrobieller Wirkung zu fertigen, welche auch hohen ästhetischen Anforderungen in Bezug auf die Beständigkeit ihrer silbemen Farbe aufweisen. Der zuvor mitunter zu schließende Kompromis zwischen antimikrobieller Wirkung und empfindlicher Oberfläche in Bezug auf das optisch deutlich wahrnehmbare Anlaufen gehört somit der Vergangenheit an.

Je nach Einsatzgebiet stehen nunmehr silberfarbene Kupfer-Legierungen zur Verfügung, welche bei Bedarf auch einen nur geringen Anteil an Nickel aufweisen können. Hierdurch kann die mitunter allergene Wirkung einer solchen Kupfer-Legierung reduziert werden. Durch die somit unbedenkliche Verarbeitung einer solchen Kupferlegierung erhöht sich deren Einsatzgebiet gegenüber dem Stand der Technik deutlich.

Weiterhin weisen alle aufgezeigten Legierungen auch bei Ausbildung einer oberflächlichen Anlaufschicht eine nur geringe bis nahezu unmerkliche Veränderung ihrer silbernen, insbesondere silber-grauen Farbgebung auf. Ausschlaggebend hierfür ist der Anteil an Mangan, insbesondere das aufgezeigte Verhältnis von Zink zu Mangan.

Bekanntlich färbt Mangan als Bestandteil einer Kupferlegierung diese silbern. Dies gilt in bekannter Weise insbesondere für einen Gehalt an Mangan von größer gleich (≥) 11,0 %. Im Gegensatz zu Nickel ist weiterhin keine allergene Wirkung von Mangan bekannt, so dass dieses als ein Legierungsbestandteil für eine silberfarbige Kupferlegierung Verwendung finden kann. Gleichzeitig kann der Gehalt an Nickel in vorteilhafter Weise reduziert werden. Allerdings neigen die im Stand der Technik üblichen Kupfer-Legierungenbei einem Gehalt von Mangan größer gleich (≥) 10,0 % zur Ausbildung einer optisch deutlich wahrnehmbaren Anlaufschicht, welche zu unschönen Verfärbungen führt. Dabei kommt es insbesondere zu einer schwarz-braunen Färbung sowie entsprechenden Flecken. Diese Verfärbung geht auf die Bildung von schwarzbraunem Mangan-Oxid und/oder anderen farblich gleichen oder ähnlichen Mangan-Verbindungen zurück.

Die Verfärbung liegt vorrangig darin begründet, dass Mangan gegenüber Kupfer unedler ist. Hierdurch weist Mangan in Umgebungsluft und/oder im Kontakt mit Feuchtigkeit entsprechende Reaktionen auf. Die Reaktionsfreudigkeit von Metallen wird in der Spannungsreihe der Elemente deutlich, welche beispielsweise für die Elemente Kupfer, Zink, Mangan sowie Aluminium, wie folgt aussieht:
Kupfer (Cu) + 0,35 Volt
Zink (Zn) - 0,76 Volt
Mangan (Mn) - 1,15 Volt
Aluminium (Al) 1,66 Volt.

Demnach reagiert Aluminium als im Vergleich unedelstes Metall bevorzugt, gefolgt von Mangan.

Ein weiteres Maß für die Reaktionsfreudigkeit eines Elements ist die Reaktionsenthalpie für die Reaktion mit Sauerstoff. Die jeweiligen Werte sind bekannt und lassen sich entsprechenden Tabellenwerken entnehmen. Dabei stehen negative Enthalpiewerte für eine Freisetzung von Energie während der Reaktion. Weiterhin ist die thermodynamische Stabilität einer chemischen Verbindung umso größer, je geringer die Reaktionsenthalpie ist.

Beim Vorhandensein edler und unedler Elemente in Gegenwart von Sauerstoff ist die Reaktion des unedleren Elements mit Sauerstoff die thermodynamisch bevorzugte, da sich dabei ein günstigerer Energiezustand einstellt. Die jeweiligen Reaktionsenthalpien der Elemente bei der Oxidierung mit Sauerstoff bei Raumtemperatur lassen sich beispielsweise aus dem Tabettenwerk "Thermo mechanical Data for Metallurgists", Rosenqvist, Trontheim, 1983 entnehmen. Hieraus ergibt sich folgende Reihenfolge bei der Anordnung der Elemente, Kupfer (Cu), Zink (Zn), Mangan (Mn) sowie Aluminium (Al) nach der Größe der jeweiligen Reaktionsenthalpie:
Kupfer-Zink-Mangan-Aluminium.

Während somit Kupfer die geringste Stabilität im Bezug auf das Oxid aufweist, zeigt Aluminium die höchste Stabilität des Oxids. Bei der Reaktion mit Sauerstoff ist folglich die Bildung von Mangan-Oxid thermodynamisch bevorzugt gegenüber der Bildung von Zink-Oxid und Kupfer-Oxid. Weiterhin ist auch die Bildung von Aluminium-Oxid gegenüber der von Mangan-Oxid bevorzugt.

Hierin liegt die Ausbildung der optisch unerwünscht anmutenden Anlaufschichten auf manganhaltigen Legierungen begründet, da Mangan in dieser Kombination eine hohe Reaktionsfreudigkeit in Bezug auf den Sauerstoff der Umgebungsluft aufweist.

Der Erfindung liegt nunmehr die Erkenntnis zu Grunde, dass durch die Zugabe von Zink zu einer silbernen Kupfer-Mangan-Legierung mit größer gleich (2) 10,0 Gewichts-% Mangan die Neigung zum dunklen Verfärben der Legierung im Oberflächenbereich verringert werden kann. Weiterhin konnte festgestellt werden, dass die Verfärbung in vorteilhafter Weise deutlich verringert werden kann, wenn die Elemente Mangan und Zink in einem bestimmten Verhältnis zueinander stehen. So kann das dunkle Anlaufen, insbesondere die Verfärbung der Kupferlegierung dann wirksam verhindert oder zumindest reduziert werden, wenn das Verhältnis von Zink zu Mangan von 1 : 1 bis 4 : 1 beträgt. Im weiteren Sinne kann das Verhältnis von Zink zu Mangan auch von 1 : 1 bis 8 : 1 betragen.

Mit anderen Worten kann die Ausbildung störender, insbesondere dunkler Mangan-Verbindungen auf der Oberfläche in Gegenwart von Luft dann erfolgreich reduziert werden, wenn Zink dem Anteil an Mangan innerhalb der Legierung entspricht oder diesen innerhalb der aufgezeigten Grenzen übersteigt. Dies ist insofern überraschend, als das Zink gegenüber Mangan edler ist, wodurch die Bildung von Mangan-Verbindungen gegenüber der Bildung von Zink-Verbindungen bevorzugt ist. Auf Grund dessen wäre zu erwarten gewesen, dass auch bei Gegenwart von Zink die Bildung störender Reaktionsprodukte von Mangan in Form von Verfärbungen der Oberfläche weiterhin bevorzugt stattfindet. Jedoch genau dieses ist im Bereich der zuvor aufgezeigten Verhältnisse nicht der Fall.

Weiterhin wurde beobachtet, dass durch die Zugabe von Aluminium bereits in nur wenigen Gewichts-% die Ausbildung der dunklen Anlaufschichten sowie dunkler Reationsprodukte weiter verringert werden kann. Dies gilt insbesondere für Kupfer-Zink-Mangan-Nickel- sowie Kupfer-Zink-Mangan-Nickel-AluminiumLegierungen. Dieser Effekt konnte für die aufgezeigten Grenzen am Gehalt von Aluminium festgestellt werden.

Hierbei ist zunächst festzuhalten, dass Aluminium in Bezug auf die Elemente Kupfer, Zink sowie Mangan das unedelste ist. Damit unterscheidet es sich in seinem chemischen Verhalten im Vergleich zum Mangan deutlich von Zink, welches edler als Mangan ist. Die unterschiedlichen Auswirkungen der Elemente Zink sowie Aluminium innerhalb Mangan-haltiger Kupfer-Legierungen kann in Bezug auf die Reduzierung der Verfärbungen noch nicht abschließend erklärt werden.

Grundsätzlich ist bekannt, dass durch hohe Aluminium-Gehalte von mehr als 4,0 Gewichts-% die Verformbarkeit von Kupfer- und Kupfer-Zink-Legierungen abnimmt. Zudem bewirken erhöhte Aluminium-Gehalte bei den erfindungsgemäßen weißen, insbesondere silbernen Legierungen eine Veränderung des Farbtones in den Bereich gold-gelb. Erfindungsgemäß wird der Aluminium-Gehalt daher in Abstimmung zu den restlichen Legierungspartnern so gewählt, dass eine unerwünschte Abweichung vom angestrebten weißlichen, insbesondere silbernen Farbton gezielt vermieden wird.

Weiterhin wurde im Rahmen der Erfindung festgestellt, dass bei den untersuchten Kupfer-Zink-Mangan-Nickel- und Kupfer-Zink-Mangan-Nickel-Aluminium-Legierungen durch die Erhöhung des Gehaltes an Nickel ebenfalls silberne Färbungen erzielt werden können. Die so erhaltenen Legierungen weisen ebenfalls eine gute Beständigkeit gegenüber unerwünschten Verfärbungen sowie Anlaufen in Gegenwart von Luft auf. Das in diesem Zusammenhang steigenden Risiko durch die allergene Wirkung des Nickels hängt sowohl von dessen Gehalt innerhalb der Legierung als auch den jeweiligen Umgebungsbedingungen sowie Kontaktbedingungen ab. So wird im Rahmen der Erfindung davon ausgegangen, dass in Abhängigkeit der jeweiligen Anwendungsbedingungen mit unterschiedlichem, insbesondere unterschiedlich intensivem Hautkontakt entsprechend angepasste Kupfer-Legierungen in Bezug auf die Höhe des Nickel-Gehaltes Verwendung finden. Vor diesem Hintergrund weisen die erfindungsgemäßen Legierungen eine jeweils an den Nickel-Gehalt angepasste Zusammensetzung der weiteren Elemente auf, um die angestrebten Legierungseigenschaften zu erzielen.

Grundsätzlich ist Zinn (Sn) als Legierungselement vorwiegend unerwünscht, so dass dessen Gehalt je nach Legierung auf ein Maximum von 0,04 Gewichts-% reduziert ist. Der gewünscht niedrige, insbesondere nicht vorhandene Anteil an Zinn basiert auf der Tatsache, dass dieses ähnlich wie Mangan, Nickel oder Aluminium die Festigkeit der Kupferlegierung in ausgeprägtem Maße erhöht. Hierdurch werden insbesondere die Verarbeitbarkeit sowie Umformbarkeit der Kupferlegierung deutlich erschwert. Da Zinn im Gegensatz zu den anderen Elementen der Legierung, insbesondere Mangan, Zink sowie Nickel und Aluminium bei den erfindungsgemäßen Legierungen keine vorteilhafte Funktion aufweist, sieht die Erfindung vor, dass spürbare Zinn-Gehalte möglichst vermieden werden.

Zudem neigen die Elemente Zinn sowie Nickel bei der Erwärmung der Kupfer-Legierung während der Verarbeitung zur Ausbildung separater Phasen (spinodale Entmischung). Dies kann zu mitunter unerwünschten Eigenschaften führen, welche beispielsweise zur Steigerung der Härte sowie einer Verringerung der Duktilität des Werkstoffes führt.

Vorteilhafte Weiterbildungen des grundsätzlichen Erfindungsgedankens sind Gegenstand der abhängigen Patentansprüche 2 bis 14.

Im Rahmen der Erfindung ist weiterhin vorgesehen, dass einige Bestandteile der Gruppe a) den folgenden Werten entsprechen:
- Zink (Zn) von 16,0 % bis 20,0 % sowie
- Mangan (Mn) von größer (>) 11,0 % bis 15,0%.

Im Bezug auf im weiteren Verlauf konkret aufgezeigte Ausführungsbeispiele können einige Bestandteile der Gruppe a) bevorzugt den folgenden Werten entsprechen:
- Nickel (Ni) von 0,2 % bis kleiner gleich (≤) 0,4 %,
- Zink (Zn) von 17,0 % bis 19,0 %,
- Mangan (Mn) von 12,0 % bis 14,0 % sowie
- Aluminium (A1) gleich (=) 1,5 %.

Besonders bevorzugt weisen einige Bestandteile der Gruppe a) die folgenden Werte auf:
- Nickel (Ni) von 0,2% bis kleiner gleich (≤) 0,4 %,
- Zink (Zn) von 17,0 % bis 19,0 %,
- Mangan (Mn) von 12,0 % bis 14,0 % sowie
- Aluminium (Al) gleich (=) 2,5 %.

Mit Bezug auf die Gruppe b) des Kupferwerkstoffs können einige der darin aufgeführten Bestandteile den folgenden Werten entsprechen:
- Zink (Zn) von 16,0 % bis 20,0 % sowie
- Mangan (Mn) von 11,0 % bis 15,0 %.

Bevorzugt entsprechen die Bestandteile der Gruppe b) den folgenden Werten:
- Nickel (Ni) von 2,0 % bis 4,0 %,
- Zink (Zn) von 17,0 % bis 19,0 %,
- Mangan (Mn) von 12,0 % bis 14,0 % sowie
- Aluminium (Al) gleich (=) 1,5 %.

Besonders bevorzugt entsprechen einige Bestandteile der Gruppe b) in ihrem Gehalt den folgenden Werten:
- Nickel (Ni) von 2,0 % bis 4,0 %,
- Zink (Zn) von 17,0 % bis 19,0 %,
- Mangan (Mn) von 12,0 % bis 14,0 % sowie
- Aluminium (Al) gleich (=) 2,5 %.

Mit Bezug auf die Gruppe c) des Kupferwerkstoffs können einige der Bestanteile den nachfolgenden Werten entsprechen:
- Nickel (Ni) von 7,0 % bis 9,0 %,
- Zink (Zn) von 11,0 % bis 13,0 %,
- Mangan (Mn) von 6,0 % bis 8,0 % sowie
- Aluminium (Al) kleiner gleich (≤) 0,2 %.

Bevorzugt weisen die Bestandteile der Gruppe c) in Bezug auf deren Gehalt die folgenden Werte:
- Nickel (Ni) von 7,0 % bis 9,0 %,
- Zink (Zn) von 11.0% bis 13,0 %,
- Mangan (Mn) von 6,0 % bis 8,0 % sowie
- Aluminium (Al) von 1,2 % bis 1,8 %.

Mit Bezug auf die Gruppe d) des Kupferwerkstoffs können die darin aufgeführten Bestandteile den folgenden Werten entsprechend:
- Nickel (Ni) von 14,0 % bis 16,0 %,
- Zink (Zn) von 15,0 % bis 17,0 %,
- Mangan (Mn) von 2,0 % bis 3,0 % sowie
- Aluminium (Al) kleiner gleich (≤) 0,2 %.

Bevorzugt weist der Kupferwerkstoff in Bezug auf die Gruppe d) Gehalte deren Bestandteile mit folgenden Werten auf:
- Nickel (Ni) von 14,0 % bis 16,0 %,
- Zink (Zn) von 15,0 % bis 17,0%,
- Mangan (Mn) von 2,0 % bis 3,0 % sowie
- Aluminium (Al) von 0,7 % bis 1,3 %.

Die Erfindung sieht vor, dass der sich zumeist aus erschmelzungsbedingten Verunreinigungen zusammensetzende Rest des Kupferwerkstoffs kleiner (<) 3,0% am Gehalt der Legierung beträgt. Dabei kann wenigstens ein Bestandteil des Rests einem Element aus der nachfolgenden Gruppe entsprechen:
- Silizium (Si) kleiner gleich (≤5) 0,5 %;
- Cobalt (Co) kleiner gleich (≤) 0,5 %;
- Titan (Ti) kleiner gleich (≤) 0,5 %;
- Zirkonium (Zr) kleiner gleich (≤) 0,5 %;
- Magnesium (Mg) kleiner gleich (≤) 0,5 %;
- Silber (Ag) kleiner gleich (≤) 0,5 %;
- Phosphor (P) kleiner gleich (≤) 0,1 %;
- Bor (B) kleiner gleich (≤) 0,1 %;
- Arsen (As) kleiner gleich (≤) 0,1 %.

Mit Rücksicht auf die Zerspanbarkeit kann der Rest bevorzugt wenigstens ein Element der nachfolgenden Gruppe aufweisen, wobei entweder das einzelne Element oder die Summe einzelner Elemente aus der Gruppe dem Gehalt von 0,5 Gewichts-% innerhalb der Legierung nicht übersteigt:
- Schwefel (S);
- Blei (Pb);
- Tellur (Te).

Durch das Vorhandensein eines oder mehrerer der Elemente Schwefel, Blei sowie Tellur können die zur Verarbeitung notwendigen Eigenschaften der Kupferlegierung eingestellt sein. Je nach Element sowie Gehalt kann dadurch eine gute Zerspanbarkeit eingestellt werden.

Die vorliegende Erfindung zeigt eine überaus vorteilhafte Zusammensetzung von Kupfer-Legierungen auf, welche neben ihrer antimikrobiellen Wirkung und einer bedarfsweise Reduzierung der allergenen Wirkung durch Nickel eine dauerhafte silberne Farbgebung erzielt. Grundlage hierfür war das Auffinden von silbernen, antimikrobiellen Legierungen, die für bestimmte Anwendungen besonders geeignet sind, bei denen es zu Hautkontakt kommt und somit das Risiko von Nickel-Allergien vermindert werden soll. Vorrangig handelt es sich hierbei um dekorative Anwendungen. Darüber hinaus kann es sich ferner um Verkleidungen und Fassaden sowie Konstruktionswerkstoffe handeln.

Ein der Erfindung zu Grunde liegender Gedanke war das Auffinden von Kupfer-Legierungen, bei deren Anwendung die silberne Farbe auch nach häufigem Hautkontakt mit Handschweiß und nach längerer Einwirkung von Luftfeuchtigkeit erhalten, zumindest weitgehend erhalten bleibt. So sollten Werkstoffe gefunden werden, die eine gute Beständigkeit gegenüber Anlaufen zeigen bei gleichzeitig guter Beständigkeit der Färbung gegenüber Farbveränderungen. Dies insbesondere beim Anlaufen der Werkstoffoberfläche durch Einwirkungen von Luft oder Feuchtigkeit, insbesondere Handschweiß.

Für die der Erfindung zu Grunde liegenden Testverfahren wurden eine Reihe unterschiedlicher Kupferlegierungen hergestellt. Die Ergebnisse aus den Testverfahren wurden mit Probematerialien aus Referenzwerkstoffen verglichen, die in gleicher Weise getestet wurden.

Die Testverfahren zielten vorrangig sowohl auf die antimikrobielle Wirkung der Kupfer-Legierungen als auch deren Verfärbungen unter bestimmten Einflüssen ab.

In Bezug auf die antimikrobielle Wirkung wurden die Tests bei einem externen, zertifizierten Labor in Anlehnung an die ISO 22196 durchgeführt. Als verwendete Bakterienstämme wurden Staphylococcus aureus (MSSA= Methicillin-sensitive S, aureus) und Escherichia coli verwendet.

Um die getesteten Kupfer-Legierungen im Bezug auf ihre antimikrobielle Wirkung auszuwerten, erfolgte das Auszählen der jeweils noch verblieben, aktiven Bakterien nach verschiedenen Inkubationszeiten. Die jeweiligen Inkubationszeiten betrugen 15 Minuten, 30 Minuten sowie 60 Minuten und 120 Minuten.

Aus der Anzahl der verbliebenen Keime sowie der jeweiligen Inkubationszeit wurde eine Aktivitätszahl "R" (R=[log(B/C)]) errechnet. Während "B" für die Anzahl der aktiven Keime auf den Referenzproben nach der jeweiligen Inkubationszeit steht, wurden unter "C" die Anzahl der aktiven Keime auf dem Testkörper nach der jeweiligen Inkubationszeit erfasst. Dabei wird die antimikrobielle Wirkung der Kupfer-Legierung erfüllt, sofern die Aktivitätszahl R größer gleich (≥) 2,0 beträgt.

Grundsätzlich erfüllten alle Kupfer-Legierungen mit einem Gehalt an Kupfer (Cu) von mehr als 60,0 Gewichts-% diese Anforderung. Folglich sind die erfindungsgemäßen Kupferlegierungen nach den Vorgaben der US Environmental Protection Agency (EPA) als antimikrobiell einzustufen.

Für die Verfärbungstests wurde ein abgewandelter Kersternich-Test angewandt. Der Kerstemich-Test dient allgemein zur Prüfung der Korrosionsbeständigkeit von Metallen und Schutzüberzügen. Hierfür ist eine Schwefeldioxid-Begasung in einer isolierten Klimakammer in wassergesättigter Atmosphäre vorgesehen. Der verwendete Testaufbau sah in abgewandelter Form ohne Schwefeldioxid-Begasung, wie folgt aus:

Zunächst wurde in die Bodenwanne einer Prüfkammer eine definierte Menge destillierten oder entionisierten Wassers eingefüllt. Die aus den jeweiligen Kupfer-Legierungen hergestellten Proben wurden anschließend innerhalb der Prüfkammer oberhalb des Wasserspiegels angeordnet. Nach dem vollständigen Verschluss der Prüfkammer wurde diese über eine geregelte Heizvorrichtung über vier Stunden hinweg auf 40°C erwärmt. Im Anschluss erfolgte eine Abkühlung auf Raumtemperatur, woraus eine Kondensierung der Feuchtigkeit auf den Probenoberflächen resultierte. Die Haltezeit betrug hierbei acht Stunden. Dabei wurden die gesamten Tests über einen Zeitraum von 1.000 Stunden durchgeführt.

Um Tests in Bezug auf Handschweiß-Reibversuche durchzuführen, konnte auf keine spezifizierten Anforderungen, insbesondere auf keine genormten Testverfahren zurückgegriffen werden. Für die somit ungenormten Versuche wurde daher eigens eine Vorrichtung geschaffen, bei weicher die jeweiligen Probenoberflächen einer reibenden Beanspruchung bei gleichzeitig erfolgter Zuführung einer synthetischen Handschweißlösung ausgesetzt wurden. Die synthetische Handschweißlösung entsprach in ihrer Zusammensetzung einer Anlehnung an DIN EN ISO 105-E04. Die reibende Beanspruchung erfolgte hierbei zwischen den jeweilgen Probenkörpern und einem mit der synthetischen Handschweißlösung befeuchteten Lederkörper. Ziel hierbei war es, den alltäglichen Hautkontakt mit Kupfer-Legierungen unter Vorhandensein von Schweiß zu simulieren. Dieser "wischende Reibkontakt", insbesondere Abrieb findet beispielsweise an Türgriffen oder Türklinken statt. Über die Intensität des Tests wurden Beanspruchungszeiten von 5, 10 sowie 20 Jahre simuliert.

Die vorliegende Erfindung wird nachfolgend anhand einiger in den Tabellen 1 und 2 aufgezeigter Kupfer-Legierungen zusammen mit den jeweiligen Testergebnissen näher erläutert. Es zeigen:
Tabelle 1 Verfärbungstest mit Feuchtigkeitskondensation sowie
Tabelle 2 Handschweiß-Reibversuch mit künstlichem Handschweiß.

Den Tabellen 1 und 2 ist neben der in der linken Spalte angeordneten laufenden Nummer die jeweilige Zusammensetzung der getesteten Kupfer-Legierung zu entnehmen. Die Spalte rechts neben der jeweiligen Zusammensetzung zeigt das vorhandene Verhältnis von Zink (Zn) zu Mangan (Mn) auf. Weiterhin ist der nach rechts hin folgenden Spalte zu entnehmen, ob es sich vorliegend um eine erfindungsgemäße Kupfer-Legierung oder aber um einen aus dem Stand der Technik bekannten Werkstoff handelt. Der Stand der Technik ist hierbei mit "bekannt" deklariert, wohingegen die erfindungsgemäßen Kupfer-Legierungen mit "neu" bezeichnet sind. Der jeweils rechten, äußeren Spalte ist das Ergebnis der Testreihen zu entnehmen.

Bei der Bewertung der getesteten Proben stellten sich folgende Probleme:
- Die Farbunterschiede der angelaufenen Proben waren zum Teil nur gering und konnten mit Fotos nicht reproduzierbar und zuverlässig dokumentiert werden.
- Die Wirkung der farblichen Veränderung durch die durchgeführten Tests hing von der Art der Beleuchtung, beispielsweise Kunstlicht oder Tageslicht, sowie dem jeweilgen Lichteinfall ab. Je nach Art der Beleuchtung traten bei gleichen Materialproben unterschiedliche Farbtöne auf.
- Weiterhin waren die Anlautschichten zum Teil nicht einheitlich strukturiert, so dass beispielsweise lokale Unterschiede in der Mattigkeit der Oberfläche vorkamen.

Da die optischen Eigenschaften für die Anwendung der erfindungsgemäßen Kupfer-Legierungen eine besondere Bedeutung besitzen, wurden alle Proben ausschließlich nach dem visuellen Eindruck bewertet. Als Bewertungsmaßstab galt hierbei insbesondere der Vergleich mit im Stand der Technik bekannten Referenzproben. Darüber hinaus wurden die erfindungsgemäßen Kupfer-Legierungen auch untereinander in Bezug auf die jeweilige Wirkung auf den Betrachter untersucht. Hierzu wurden die Proben jeweils 5 bis 10 Betrachtern unter unterschiedlichen Beleuchtungsverhältnissen vorgelegt. Die daraufhin abgegebenen Bewertungen der Betrachter wurden im Anschluss entsprechend ausgewertet.

Als Referenzobjekte kamen die in Tabelle 1 und Tabelle 2 aufgeführten Werkstoffe zur Anwendung.

Mit Blick auf Tabelle 1 wird deutlich, dass die mit "neu" deklarierten, erfindungsgemäßen Kupfer-Legierungen nahezu ausschließlich eine gute bis sehr gute Beständigkeit gegenüber Verfärbungen aufwiesen. Demgegenüber zeigten die verwendeten und im Stand der Technik bekannten Kupferlegierungen durchweg eine schlechte bis sehr schlechte Beständigkeit gegenüber Verfärbungen auf, wobei nur einige Ausnahmen auch eine mittlere Bewertung zuließen.

Mit Bezug auf Tabelle 2 wird ebenfalls deutlich, dass die erfindungsgemäßen Kupferlegierungen nur geringe Farbabweichungen beim Kontakt mit Handschweiß aufwiesen. Demgegenüber zeigten die verwendeten und im Stand der Technik bekannten Kupferlegierungen zumindest mittlere bis große Farbabweichungen.

Mit Blick auf die Ergebnisse wird deutlich, dass die erfindungsgemäßen Kupferlegierungen neben ihrer antimikrobiellen Wirkung sowie bei Bedarf verringerter Allergenen Wirkung Ausgestaltung eine hohe Beständigkeit gegenüber ansonsten auftretenden Verfärbungen im täglichen Gebrauch aufweisen, Mit anderen Worten wird neben den aufgezeigten Vorteilen nunmehr auch eine nahezu gleichbleibend silberne Färbung erreicht, was die Verwendung der erfindungsgemäßen Kupfer-Legierungen deutlich erhöht.

Auf Grund der mitunter überraschenden und überaus positiven Eigenschaften der erfindungsgemäßen Kupfer-Legierungen ist vorgesehen, diese beispielsweise für die Herstellung folgender Produkte einzusetzen:
- Türklinken
- Handläufe
- Fenstergriffe
- Griffe für Schranktüren
- Druckplatten an Türen
- Schalterwippen
- Steckdosenverkleidungen
- Wandverkleidungen im Innebereich
- Handtuchhalter
- Haltestangen in öffentlichen Verkehrsmitteln.

Die vorherige Aufzählung ist nicht als abschließend zu verstehen. Hierdurch soll vielmehr ein Eindruck für die manigfaltige Verwendung der erfindungsgemäßen Kupfer-Legierungen aufgezeigt werden. Demnach können grundsätzlich sämtliche Produkte aus Metall, welche im täglichen Gebrauch mit der Haut etwaiger Benutzer in Kontakt treten aus den erfindungsgemäßen Kupfer-Legierungen hergestellt werden.

Diese könnten beispielsweise aus folgender Gruppe von Produkten entstammen: Bedienelement, insbesondere Schalter, Taster oder Drehknopf, Griffelement, insbesondere Türgriff, Fenstergriff oder Haltegriff sowie Handlauf, Armatur, Verkleidungselement, insbesondere Verkleidungsplatte, Dekorplatte oder Leiste, Druckplatte an Tür, Rahmenelement, Halteelement, insbesondere Aufhängevorrichtung.

Insbesondere im Krankenhausbetrieb, weicher zunehmend für die Weitergabe mitunter hochgefährlicher Keime bekannt ist, wird erfindungsgemäß ein großes Einsatzpotential gesehen.

**Tabelle 1: Verfärbungstest mit Feuchtigkeitskondensation**

| Ifd. Nr. | untersuchte Legierungen | | | Verfärbungstest mit Feuchtigkeitskondensation-Bewertung der Verfärbung _{'} |
|---|---|---|---|---|
| | Zusammensetzung | Verhältnis Zn Mn | Stand der Technik | |
| 1.1 | CuMn20 | 0 | bekannt | - |
| 1.2 | CuZn10Mn13 | 0,77 | bekannt | - |
| 1.3 | CuZn18Mn13 | 1,38 | bekannt | o |
| 1.4 | CuZn18Mn13Ni0,3Al1,5 , | 1,38 | neu | + |
| 1.5 | CuZn18Mn13Ni0,3A12,5 | 1,38 | neu | ++ |
| 2.1 | CuMn20 | 0 | bekannt | **-** |
| 2.2 | CuZn10Mn13 | 0,77 | bekannt | - |
| 2.3 | CuZn18Mn13Ni3 | 1,38 | bekannt | o |
| 2.4 | CuZn18Mn13Ni3Al1,5 | 1,38 | neu | + |
| 2.5 | CuZn18Mn13Ni3Al2,5 | 1,38 | neu | ++ |
| 3.1 | CuNi10Fe | -- | bekannt | - |
| 3.2 | CuZn12Mn7Ni8 | 1,71 | neu | + |
| 3.3 | CuZn12Nin7Ni8Al1,5 | 1,71 | neu | ++ |
| 4.1 | CuNi10Zn20 | | bekannt | - |
| 4.2 | CuNi15Zn16Mn2 | 8 | neu | o |
| 4.3 | CuNi15Zn16Mn2Al1 | 8 | neu | + |

| | | | | |
|---|---|---|---|---|
| Bewertung der βeständigkeit gegenüber der Verfärbung ++ = sehr gut + = gut o = mittel - = schlecht - = sehr schlecht | | | | |

**Tabelle 2: Handschweiß-Reibversuch mit künstlichem Handschweiß**

| Ifd. Nr. | untersuchte Legierungen | | | Handschweiß-Reibversurch Abweichung der Farben im Prüfbereich-Mltte zum Prüfbereich-Rand |
|---|---|---|---|---|
| | Zusammensetzung | Verhältnis Zn / Mn | Stand der Technik | |
| 1.1 | CuMn20 | 0 | bekannt | - |
| 1.2 | CuZn10Mn13 | 0,77 | bekannt | o |
| 1.3 | CuZn18Mn13 | 1,38 | bekannt | o |
| 1.4 | CuZn18Mn13Ni0,3Al1,5 | 1,38 | neu | + |
| 1.5 | CuZn18Mn13Ni0,3Al2,5 | 1,38 | neu | + |
| 2.1 | CuMn20 | 0 | bekannt | - |
| 2.2 | CuZn10Mn13 | 0,77 | bekannt | o |
| 2.3 | CuZn18Mn13Ni3 | 1,38 | bekannt | o |
| 2.4 | CuZn18Mn18Ni3Al1.5 | 1,38 | neu | + |
| 2.5 | CuZn18Mn13Ni3Al2,5 | 1,38 | neu | + |
| 3.1 | CuNi10Fe | - | bekannt | - |
| 3.2 | CuZn12Mn7Ni8 | 1,71 | neu | o |
| 3.3 | CuZn12Mn7Ni8Al1,5 | 1,71 | neu | + |
| 4.1 | CuNi10Zn20 | -- | bekannt | o |
| 4.2 | CuNi15Zn16Mn2 | 8 | neu | + |
| 4.3 | CuNi15Zn16Mn2Al1 | 8 | neu | + |

| | | | | |
|---|---|---|---|---|
| Bewertung der Abweichung + = gering o = mittel - = groß | | | | |

## Patentansprüche

1. Kupferwerkstoff mit einer unter Einfluss von Hautkontakt und/oder Feuchtigkeit hohen Beständigkeit gegenüber Verfärbung seiner silbernen Farbe zur Herstellung eines silberfarbigen Produktes mit einer antimikrobiellen Oberfläche, insbesondere mit einer antimikrobiellen Berührungsoberfläche, welches nicht dafür vorgesehen ist, am menschlichen Körper getragen zu werden, bestehend aus einer Legierung mit Anteilen in Gewichts-% an
- Kupfer (Cu) von größer gleich (≥) 60,0 %,
- Zink (Zn) von 10,0 % bis 27,5 % sowie
- Mangan (Mn) von 1,0 % bis 20,0 %,
**dadurch gekennzeichnet, dass** das Verhältnis von Zink (Zn) zu Mangan (Mn) von 1 : 1 bis 8: 1 beträgt, wobei die weiteren Bestandteile der Legierung in Gewichts-% in Abhängigkeit vom Gehalt an Nickel (Ni) einer der folgenden Gruppen a), b), c) oder d) jeweils zuzüglich eines Rests aus erschmelzungsbedingten Verunreinigungen entsprechen:
a) Nickel (Ni) von 0,1 % bis kleiner (<) 0,5 %,
Zink (Zn) von 16,0 % bis 25,0 %,
Mangan (Mn) von größer (>) 11,0 % bis 20,0 %,
Aluminium (Al) von größer (>) 1,0 % bis 3,5 % sowie
Zinn (Sn) kleiner gleich (≤) 0,04 %.
b) Nickel (Ni) von 0,5 % bis 6,0 %,
Zink (Zn) von 16,0 % bis 25,0 %,
Mangan (Mn) von 11,0 % bis 20,0 % sowie
Aluminium (Al) von größer (>) 1,0 % bis 3,5 %.
c) Nickel (Ni) von größer (>) 6,0 % bis 10,0 %,
Zink (Zn) von 10,0 % bis 15,0%,
Mangan (Mn) von 5,0 % bis 10,0 % sowie
Aluminium (Al) kleiner gleich (≤) 2,0 %.
d) Nickel (Ni) von größer (>) 10,0 % bis 25,0 %,
Zink (Zn) von 10,0 % bis 27,5 %,
Mangan (Mn) von 2,0 % bis 5,0 % sowie
Aluminium (Al) kleiner gleich (≤) 1,5 %.

2. Kupferwerkstoff nach Anspruch 1, **dadurch gekennzeichnet, dass** einige Bestandteile der Gruppe a) den folgenden Werten entsprechen:
- Zink (Zn) von 16,0 % bis 20,0 % sowie
- Mangan (Mn) von größer (>) 11,0 % bis 15,0 %.

3. Kupferwerkstoff nach Anspruch 1, **dadurch gekennzeichnet, dass** einige Bestandteile der Gruppe a) den folgenden Werten entsprechen:
- Nickel (Ni) von 0,2 % bis kleiner gleich (≤) 0,4 %,
- Zink (Zn) von 17,0 % bis 19,0 %,
- Mangan (Mn) von 12,0 % bis 14,0 % sowie
- Aluminium (Al) gleich (=) 1,5 %.

4. Kupferwerkstoff nach Anspruch 1, **dadurch gekennzeichnet, dass** einige Bestandteile der Gruppe a) den folgenden Werten entsprechen:
- Nickel (Ni) von 0,2 % bis kleiner gleich (≤) 0,4 %,
- Zink (Zn) von 17,0 % bis 19,0%,
- Mangan (Mn) von 12,0 % bis 14,0 % sowie
- Aluminium (Al) gleich (=) 2,5 %.

5. Kupferwerkstoff nach Anspruch 1, **dadurch gekennzeichnet, dass** einige Bestandteile der Gruppe b) den folgenden Werten entsprechen:
- Zink (Zn) von 16,0 % bis 20,0 % sowie
- Mangan (Mn) von 11,0 bis 15,0 %.

6. Kupferwerkstoff nach Anspruch 1, **dadurch gekennzeichnet, dass** die Bestandteile der Gruppe b) den folgenden Werten entsprechen:
- Nickel (Ni) von 2,0 % bis 4,0 %,
- Zink (Zn) von 17,0 % bis 19,0 %,
- Mangan (Mn) von 12,0 % bis 14,0 % sowie
- Aluminium (Al) gleich (=) 1,5 %.

7. Kupferwerkstoff nach Anspruch 1, **dadurch gekennzeichnet, dass** einige Bestandteile der Gruppe b) den folgenden Werten entsprechen:
- Nickel (Ni) von 2,0 % bis 4,0 %,
- Zink (Zn) von 17,0 % bis 19,0%,
- Mangan (Mn) von 12,0 % bis 14,0 % sowie
- Aluminium (Al) gleich (=) 2,5 %.

8. Kupferwerkstoff nach Anspruch 1, **dadurch gekennzeichnet, dass** die Bestandteile der Gruppe c) den folgenden Werten entsprechen:
- Nickel (Ni) von 7,0 % bis 9,0 %,
- Zink (Zn) von 11,0 % bis 13,0 %,
- Mangan (Mn) von 6,0 % bis 8,0 % sowie
- Aluminium (Al) kleiner gleich (≤) 0,2 %.

9. Kupferwerkstoff nach Anspruch 1, **dadurch gekennzeichnet, dass** die Bestandteile der Gruppe c) den folgenden Werten entsprechen:
- Nickel (Ni) von 7,0 % bis 9,0 %,
- Zink (Zn) von 11,0 % bis 13,0 %.
- Mangan (Mn) von 6,0 % bis 8,0 % sowie
- Aluminium (Al) von 1,2 % bis 1,8 %.

10. Kupferwerkstoff nach Anspruch 1, **dadurch gekennzeichnet, dass** die Bestandteile der Gruppe d) den folgenden Werten entsprechen:
- Nickel (Ni) von 14,0 % bis 16,0 %,
- Zink (Zn) von 15,0 % bis 17,0 %,
- Mangan (Mn) von 2,0 % bis 3,0 % sowie
- Aluminium (Al) kleiner gleich (≤) 0,2 %.

11. Kupferwerkstoff nach Anspruch 1, **dadurch gekennzeichnet, dass** die Bestandteile der Gruppe d) den folgenden Werten entsprechen:
- Nickel (Ni) von 14,0 % bis 16,0 %,
- Zink (Zn) von 15,0 % bis 17,0 %,
- Mangan (Mn) von 2,0 % bis 3,0 % sowie
- Aluminium (Al) von 0,7 % bis 1,3 %.

12. Kupferwerkstoff nach einem der Ansprüche 1 bis 11, **dadurch gekennzeichnet, dass** der Rest kleiner (<) 3,0 % am Gehalt der Legierung beträgt, wobei wenigstens ein Bestandteil des Rests einem Element aus der nachfolgenden Gruppe entspricht:
- Silizium (Si) kleiner gleich (≤) 0,5 %;
- Cobalt. (Co) kleiner gleich (≤) 0,5 %;
- Titan (Ti) kleiner gleich (≤) 0.5 %;
- Zirkonium (Zr) kleiner gleich (≤) 0,5 %;
- Magnesium (Mg) kleiner gleich (≤) 0,5 %;
- Silber (Ag) kleiner gleich (≤) 0,5 %;
- Phosphor (P) kleiner gleich (≤) 0,1 %;
- Bor (B) kleiner gleich (≤) 0,1 %;
- Arsen (As) kleiner gleich (≤) 0,1 %.

13. Kupferwerkstoff nach einem der Ansprüche 1, bis 12, **dadurch gekennzeichnet, dass** der Rest wenigstens ein Element der nachfolgenden Gruppe aufweist, wobei entweder das einzelne Element oder die Summe einzelner Elemente aus der Gruppe den Gehalt von 0,5 % innerhalb der Legierung nicht übersteigt:
- Schwefel (S);
- Blei (Pb);
- Tellur (Te).

14. Verwendung eines Kupferwerkstoffs nach einem der vorhergehenden Ansprüche 1 bis 13 für die Herstellung eines auch unter Einfluss von Hautkontakt und/oder Feuchtigkeit gleichbleibend silbernen, insbesondere gleichmäßig silbernen Produktes mit einer antimikrobiellen Oberfläche, insbesondere mit einer antimikrobiellen Berührungsoberfläche, ausgewählt aus der nachfolgenden Gruppe von Produkten: Bedienelement, insbesondere Schalter, Taster oder Drehknopf, Griffelement, insbesondere Türgriff, Fenstergriff oder Haltegriff sowie Handlauf, Armatur, Verkleidungselement, insbesondere Verkleidungsplatte, Dekorplatte oder Leiste, Druckplatte an Tür, Rahmenelement, Halteelement, insbesondere Aufhängevorrichtung.
